# EUROPÄISCHE PATENTSCHRIFT

(11) **EP 0 071 047 B1**
(45) Veröffentlichungstag und Bekanntmachung des Hinweises auf die Patenterteilung: **29.05.1985**
(21) Anmeldenummer: 82106016.7
(22) Anmeldetag: 06.07.1982
(51) Int. Cl.: B22D 19/00, F27D 1/12, C21B 7/10

(54) **Verfahren zur Herstellung von Gusskörpern mit eingegossenen Rohren aus Stahl**
Process for making cast pieces with inserted steel tubes
Procédé de fabrication de pièces coulées avec tubes en acier incorporés

(30) Priorität: 25.07.1981 DE 3129391
(43) Veröffentlichungstag der Anmeldung: 09.02.1983
(73) Patentinhaber: Hoesch Aktiengesellschaft, 44145 Dortmund (DE)
(72) Erfinder: Bücking, Heinz-Ludwig, Ing. grad., D-4600 Dortmund 50 (DE); Knoche, Christoph, Ing. grad., D-4600 Dortmund 30 (DE); Sieweke, Wilhelm, D-4600 Dortmund 30 (DE)

## Beschreibung

Die Erfindung betrifft ein Verfahren zur Herstellung von Gußkörpern mit eingegossenen Rohren aus Stahl, vorzugsweise Kühlelemente für einen metallurgischen Ofen, wobei die Gußkörper aus Stahlguß bestehen und die Stahlrohre mit einer überhitzten Stahlgußschmelze umgossen und vor dem Umgießen mit einem körnigen, hochwärmeleitfähigen feuerfesten Material verfüllt werden.

Verfahren zur Herstellung von Gußkörpern mit eingegossenen Rohren aus Stahl, die z. B. als Kühlelemente für die Wände von metallurgischen Öfen, z. B. Hochöfen, Verwendung finden, sind bekannt. Für die Kühlelemente wird als Gußwerkstoff üblicherweise Grauguß mit unterschiedlichster Graphitausbildung verwendet. Der Werkstoff, aus dem die Kühlrohre hergestellt werden, weist je nach Funktion eine definierte Stahlzusammensetzung auf (vgl. DE-B1-2 719 165, DE-A-3 013 560). Aufgrund der unterschiedlichen Liquidustemperaturen von Grauguß und Stahlrohrwerkstoff treten beim Umgießen der Stahlrohre mit Grauguß in einem solchermaßen aufgebauten Kühlelement keine nennenswer ten gießtechnischen Probleme auf. Die zu umgießenden Stahlrohre benötigen normalerweise keinen Rohrfüllstoff; sie sind jedoch in jedem Falle gegen Aufkohlung auf der Außenseite durch eine geeignete Beschichtung zu schützen.

Aus DE-A-2 903 104 ist bereits ein Kühlelement für einen metallurgischen Ofen, insbesondere Hochofen, mit in einen Gußkörper eingegossenen kühlelementführenden Rohren aus Stahl und einer feuerfesten Auskleidung, die in der ofenseitigen Stirnfläche des Kühlelementes in parallel zur Breitseite des Kühlelementes verlaufenden Ausnehmungen verankert ist, bekar nt, wobei der Gußkörper aus Stahlguß besteht und im Abstand von den zu umgießenden Kühlrohren die Überhitzungswärme des flüssigen Stahlgusses aufnehmende Körper angeordnet sind. Zur Herstellung dieser Kühlelemente werden die Kühlrohre vor dem Umgießen mit hochschmelzenden, eine hohe Wärmeleitfähigkeit aufweisenden körnigen Material gefüllt. Als körniges Material wird dabei Zirkonoxid, Chromoxid oder ein Gemenge mit einem Anteil von mehr als 20% dieser Oxide verwendet. Werden Kühlelemente nach diesem bekannten Verfahren hergestellt, so weist ein Teil der eingegossenen Rohre, die die Kühlflüssigkeit führen sollen, wie die Praxis gezeigt hat, Undichtigkeiten auf.

Der Erfindung liegt die Aufgabe zugrunde, ein Verfahren der eingangs genannten Art anzugeben, bei dem die Nachteile der bekannten Verfahren vermieden werden und mittels dessen insbesondere die in die Gußkörper eingelassenen Kühlrohre aus Stahl dicht sind.

Diese Aufgabe wird nach der Erfindung dadurch gelöst, daß als körniges Material einzeln oder zu mehreren als Gemisch gebrannter Magnesit (Sintermagnesit), Korund, Sintertonerde, Chromit, SiC, Si₃N_{«} als Rohrfüllstoff verwendet wird und die einzugießenden Stahlrohre mit auf der Rohroberfläche satt aufliegenden Rohrsegmenten oder Rohrschalen aus Stahl versehen werden, die Stahlrohrsegmente oder Stahlrohrschalen ein Drittel bis eine Hälfte der Stahlrohroberfläche bedecken, die Rohrsegmente oder -schalen nur auf der Gußoberseite aufgelegt werden und zwischen Stahlrohroberfläche und Stahlrohrsegmenten oder -schalen nur ein minimaler Luftspalt verbleibt. In bevorzugter Weise werden als körniges Material Mischungen aus gebranntem Magnesit mit bis zu je 30% eines Zusatzes eines oder mehrerer anderer körniger Materialien als Rohrfüllstoff verwendet. Mit Vorteil ist ferner eine Mischung von technisch reinem SiC und Si₃N₄ in beliebigem Mischungsverhältnis als Rohrfüllstoff zu verwenden. Als Zusammensetzung des Rohrfüllstoffes soll bevorzugterweise der gebrannte Magnesit ≥75% MgO, vorzugsweise ≥90% MgO, der Chromit ≥30% Cr₂0₃, vorzugsweise ≥40% Cr₂0₃, der Korund und die Sintertonerde ≥90% A1₂0₃, vorzugsweise ≥95% A1₂0₃ enthalten und die auf natürliche oder synthetische Art gewonnenen Materialien sollen als Rest typische Verunreinigungen, z. B. an Si0₂, AI₂0₃, CaO, MgO, Fe₂0_{3/}FeO in möglichst geringer Menge aufweisen

Mit Vorteil weist ferner der körnige Rohrfüllstoff von seiner Korngrößenzusammensetzung her eine möglichst dichte Kugelpackung auf, d. h. daß ein minimaler Hohlraumanteil vorhanden ist, der die ansonsten hohe Wärmeleitung der erfindungsgemäß eingesetzten Materialien deutlich erniedrigen würde. Zu diesem Zweck liegt die Körnung des Rohrfüllstoffes zwischen 0 bis 3 mm, vorzugsweise zwischen 0 bis 1 mm.

Zur Erzielung einer guten Verdichtung des Rohrfüllstoffes innerhalb der einzugießenden Stahlrohre im trockenen oder feucht bis flüssigen Zustand ist neben den zu treffenden körnungstechnischen Maßnahmen der Zusatz von die Fließfähigkeit positiv beeinflussenden Mitteln, wie sie z. B. auch in der grob- und feinkeramischen Industrie zum Einsatz gelangen, angezeigt. In weiterer Ausbildung der Erfindung werden daher dem Rohrfüllstoff organische und/oder anorganische Dispergier-, Verflüssigungs-, Plastifizierungsmittel, Binder sowie andere, in der keramischen Industrie bekannte, chemische Mittel mit ähnlicher Wirkung zugesetzt.

Die Vorteile des erfindungsgemäßen Verfahrens sind insbesondere darin zu sehen, daß nunmehr durchgehend dichte Kühlrohre in den Gußkörpern vorliegen, da der in die Stahlrohre eingefüllte Rohrfüllstoff bei der herrschenden Gießtemperatur für unlegierten bis hochlegierten Stahlguß, die üblicherweise 20-100'C oberhalb der Liquidustemperatur liegt, kaum schwindet oder sintert, der Kornaufbau eine gute Verdichtung ermöglicht und nicht oder nur unwesentlich zur Auf- oder Entkohlung des Stahlrohrwerkstoffes führt.

Die Zusammensetzung der bei dem Verfahren einzusetzenden Stahlgußschmelzen kann je nach Verwendungszweck in den nachfolgend angegebenen Grenzen variieren, da neben unlegiertem auch hochlegierter Stahlguß, z. B. für warmfeste und/oder zunderbeständige Gußteile zum Einsatz gelangen kann:

Rest Eisen und unvermeidliche Verunreinigungen

In Weiterbildung des erfindungsgemäßen Verfahrens bewirken Entlüftungsbohrungen in den Stahlrohrsegmenten oder -schalen sowie Kantenabschrägungen eine optimale Gießgasableitung und erleichtern die Bildung eines geringen Luftspaltes zwischen einzugießendem Rohr und aufgelegten Stahlrohrsegmenten oder -schalen.

Die Erfindung ist im folgenden anhand eines bevorzugten Ausführungsbeispiels näher erläutert, wobei Fig. 1 einen Gußkörper im Schnitt und Fig. 2 einen Schnitt in vergrößertem Maßstab nach II-II in Fig. 1 zeigen.

In eine Gießform, die zum Abguß des in Fig. 1 dargestellten Gußkörpers 1 bestimmt ist, wird ein Stahlrohr 2 eingelegt, das mit einer dünnen Oberflächenbeschichtung 3 (Fig. 2), z. B. aus A1₂0₃, überzogen ist. Das Stahlrohr ist mit einem Sintermagnesit 4 der Körnung 0-0,5 mm dicht verfüllt. In der Tabelle ist die chemische Zusammensetzung und Korngrößenverteilung des Sintermagnesits aufgeführt.

### Chemische Zusammensetzung

### Korngrößenverteilung

Der das Stahlrohr 2 umgebende Gußkörper 1 hat folgende chemische Zusammensetzung:

Die Gießtemperatur beträgt ca. 1520-1550° C.

Das einzugießende Stahlrohr entspricht dem Werkstoff St 35.8/11 gemäß DIN 17 175.

Fig. 2 zeigt im Detail das einzugießende Stahlrohr 2 mit seiner ca. 50-200 µm starken Beschichtung 3, dem Rohrfüllstoff 4 und einer aufgelegten Stahlrohrschale 5, die mit Bohrungen 6 und Abschrägungen an den Kanten 7 versehen ist. Die Stahlrohrschale 5 umfaßt etwa ¹/₃ des Umfanges des Stahlrohres 2 und befindet sich, wie aus Fig. 1 hervorgeht, auf der mit »a« bezeichneten Gußobenseite. Die Stärke der Stahlrohrschale 5 entspricht im bevorzugten Ausführungsbeispiel etwa der des einzugießenden Stahlrohres, nämlich etwa 8 mm.

## Patentansprüche

1. Verfahren zur Herstellung von Gußkörpern (1) mit eingegossenen Rohren (2) aus Stahl, vorzugsweise Kühlelemente für einen metallurgischen Ofen, wobei die Gußkörper (1) aus Stahlguß bestehen und die Stahlrohre (2) mit einer überhitzten Stahlgußschmelze umgossen und vor dem Umgießen mit einem körnigen, hochwärmeleitfähigen feuerfesten Material (4) verfüllt werden, dadurch gekennzeichnet, daß als körniges Material (4) einzeln oder zu mehreren als Gemisch gebrannter Magnesit (Sintermagnesit), Korund, Sintertonerde, Chromit, SiC, Si₃N₄ als Rohrfüllstoff verwendet wird und die einzugießenden Stahlrohre (2) mit auf der Rohroberfläche satt aufliegenden Rohrsegmenten oder Rohrschalen (5) aus Stahl versehen werden, die Stahlrohrsegmente oder Stahlrohrschalen (5) ein Drittel bis eine Hälfte der Stahlrohroberfläche (2) bedecken, die Rohrsegmente oder -schalen (5) nur auf der Gußoberseite aufgelegt werden und zwischen Stahlrohroberfläche (2) und Stahlrohrsegmenten oder -schalen (5) nur ein minimaler Luftspalt verbleibt.

2. Verfahren nach Anspruch 1, dadurch gekennzeichnet, daß als körniges Material Mischungen ausgebranntem Magnesit bis zu je 30% eines Zusatzes eines oder mehrerer körniger Materialien als Rohrfüllstoff verwendet wird.

3. Verfahren nach den Ansprüchen 1 und 2, dadurch gekennzeichnet, daß eine Mischung von technisch reinem SiC und Si₃N₄ in beliebigem Mischungsverhältnis als Rohrfüllstoff verwendet wird.

4. Verfahren nach den Ansprüchen 1 bis 3, dadurch gekennzeichnet, daß der gebrannte Magnesit ≥75% MgO. vorzugsweise ≥90% MgO, der Chromit ₂:30% Cr₂0₃, vorzugsweise ≥40% Cr₂0₃. der Korund und die Sintertonerde ≥90% A1₂0₃, vorzugsweise ≥95% Al₂O₃ enthält und die auf natürliche oder synthetische Art gewonnenen Materialien als Rest typische Verunreinigungen, z. B. an SiO₂. AI₂0₃, CaO, MgO, Fe₂0_{3/}FeO in möglichst geringer Menge aufweisen.

5. Verfahren nach den Ansprüchen 1 bis 4, dadurch gekennzeichnet, daß die Körnung des Rohrfüllstoffes zwischen 0 bis 3 mm, vorzugsweise zwischen 0 bis 1 mm liegt.

6. Verfahren nach den Ansprüchen 1 bis 5, dadurch gekennzeichnet, daß organische und/oder anorganische Dispergier-, Verflüssigungs-, Plastifizierungsmittel, Binder sowie andere, in der keramisehen Industrie bekannte, chemische Mittel mit ähnlicher Wirkung zugesetzt werden.

7. Verfahren nach Anspruch 1, dadurch gekennzeichnet, daß die Wandstärke der aufzulegenden Stahlrohrsegmente oder Stahlrohrschalen (5) das ¹/₂- bis 3fache derjenigen der einzugießenden Stahlrohre (2) beträgt.

8. Verfahren nach Anspruch 1, dadurch gekennzeichnet, daß die Stahlrohrsegmente oder Stahlrohrschalen (5) mit Bohrungen (6) und Abschrägungen (7) versehen werden.

## Claims

1. Process for the production of cast bodies (1) with embedded steel tubes (2), preferably cooling elements for a metallurgical furnace, in which the cast body (1) comprises cast steel and the steel tubes (2) are cast in with a superheated steel casting melt and, before being cast in, are filled with a particulate refractory material (4) of high thermal conductivity, characterised in that, as the particulate material (4), one or a mixture of several of dead-burned magnesite (sintered magnesite), corundum, sintered alumina, chromite, SiC and SiₛN₄ is used as the tube-filling material and the steel tubes (2) to be embedded are provided on the surface with closely-fitting tube segments or tube shells (5) of steel, the steel tube segments or steel tube shells (5) covering a third to a half of the surfaces (2) of the steel tubes, the tube segments or shells (5) being laid only on the upper side and only a minimal air space remaining between the surface (2) of the steel tube and the tube segments or shells (5).

2. Process according to claim 1, characterised in that, as the particulate material, mixtures of sintered magnesite each with up to 30% of an addition of one or several particulate materials, are used as the tube-filling material.

3. Process according to claims 1 and 2, characterised in that a mixture of technically pure SiC and SiₛN₄ in any proportions is used as the tube-filling material.

4. Process according to claims 1 to 3, characterised in that the sintered magnesite contains ≥75% MgO, preferably ≥90% MgO, the chromite contains ≥30% Cr₂0₃, preferably ≥400% Cr₂0₃. the corundum and the alumina contain ≥ 90% Al₂O₃, preferably ≥ 95% Al₂O₃, and the remaining naturally-or synthetically-obtained materials contain the least possible amounts of typical impurity materials, for example Si0₂, A1₂0₃, CaO and Fe₂0₃/FeO.

5. Process according to claims 1 to 4, characterised in that the particle size of the tube-filling material lies between 0 and 3 mm, preferably between 0 and 1 mm.

6. Process according to claims 1 to 5, characterised in that organic and/or inorganic dispersing, fluidising or plasticising agents, binders as well as other chemical materials with similar effects known in the ceramic industry are added.

7. Process according to claim 1, characterised in that the wall thickness of the overlying steel tube segments or steel tube shells (5) is from half to three times that of the steel tubes (2) to be embedded.

8. Process according to claim 1, characterised in that the steel segments or steel tube shells (5) are provided with apertures (6) and bevels (7).

## Revendications

1. Procédé de fabrication de pièces coulées (1) avec tubes (2) en acier incorporés, de préférence des élémentes de refroidissement pour un four métallurgique, ces pièce coulées (1) étant constituées d'acier coulé tandis que, autour des tubes en acier (2), est coulé un bain de fusion d'acier surchauffé avant l'application duquel ces tubes en acier sont remplis d'une matière (4) granulaire réfractaire à haute conductibilité thermique, caractérisé en ce que, comme matière (4) granulaire, pour le remplissage des tubes, on emploie individuellement ou en mélange de la magnésite calcinée (magnésite frittée), du corindon, de l'alumine frittée, du chromite, du SiC et du Si₃N₄, et les tubes en acier (2) devant être incorporés par coulée comportent des coquilles ou des segments de tubes (5) en acier venant s'appliquer tout contre leur surface, les coquilles ou segments de tubes (5) en acier recouvrent de un tiers à une moitié de la surface des tubes en acier (2), les coquilles ou segments de tubes (5) en acier ne sont appliqués que sur la face supérieure recevant la coulée, et il ne reste qu'une surface d'air minimum entre la surface des tubes en acier (2) et les coquilles ou segments de tubes (5) en acier.

2. Procédé suivant la revendication 1, caractérisé en ce que, comme matière granulaire pour le remplissage des tubes, on utilise des mélanges de magnésite calcinée en ajoutant chaque fois jusqu'à 30% d'une ou plusieurs matières granulaires.

3. Procédé suivant les revendications 1 et 2, caractérisé en ce que, comme matière de remplissage des tubes, on utilise un mélange de SiC et de SbN4 tchniquement pur dans n'importe quel rapport de mélange.

4. Procédé suivant les revendications 1 à 3, caractérisé en ce que la magnésite calcinée contient ≥750_{%} de MgO, de préférence, ≥90% de MgO, le chromite contient ≥30% de Crz0₃, de préférence, ≥ 40% de Cr₂0₃, le corindon et l'alumine frittée contiennent > 90% d'Al₂O₃, de préférence, ≥ 95% d'A1₂0₃ tandis que, comme résidus, les matières obtenues par voie naturelle ou synthétique contiennent des impuretés spécifiques, par exemple, Si0₂, AI₂0₃, CaO, MgO, Fe₂0_{3/}FeO en une quantité aussi faible que possible.

5. Procédé suivant les revendications 1 à 4, caractérisé en ce que la dimension des granules de la matière de remplissage des tubes se situe entre 0 et 3 mm, de préférence entre 0 et 1 mm.

6. Procédé suivant les revendications 1 à 5, caractérisé en ce qu'on ajoute des agents liants, des agents plastifiants, des agents de fluidification et des agents dispersants organiques et/ou inorganiques, ainsi que d'autres agents chimiques, connus dans l'industrie de la céramique, exerçant une action analogue.

7. Procédé suivant la revendication 1, caractérisé en ce que l'épaisseur de paroi des coquilles ou des segments de tubes (5) en acier à appliquer représente ½ à 3 fois celle des tubes en acier (2) devant être incorporés par coulée.

8. Procédé suivant la revendication 1, caractérisé en ce que les coquilles ou les segments de tubes (5) en acier comportent des alésages (6) et des chanfreins (7).
